# EUROPÄISCHE PATENTSCHRIFT

(11) **EP 1 414 629 B1**
(45) Veröffentlichungstag und Bekanntmachung des Hinweises auf die Patenterteilung: **19.10.2011**
(21) Anmeldenummer: 02794508.8
(22) Anmeldetag: 18.07.2002
(51) Int. Cl.: B27N 1/02

(54) **UMWELTFREUNDLICH HERGESTELLTE PLATTE AUS EINEM HOLZWERKSTOFF**
PANEL CONSISTING OF A DERIVED TIMBER PRODUCT AND PRODUCED IN AN ENVIRONMENTALLY-FRIENDLY MANNER
PANNEAU REALISE DANS UN MATERIAU DERIVE DU BOIS ET DE PRODUCTION ECOLOGIQUE

(30) Priorität: 01.08.2001 DE 20112599 U; 16.08.2001 DE CT109472 q; 10.07.2002 DE 20210718 U
(43) Veröffentlichungstag der Anmeldung: 06.05.2004
(73) Patentinhaber: Kronoplus Technical AG, 9052 Niederteufen (CH)
(72) Erfinder: STUTZ, Josef, KRONOSPAN TECHNICAL COMPANY LTD., 2404 Engoni, Nicosa (CY)
(74) Vertreter: Heselberger, Johannes
(86) Internationale Anmeldenummer: PCT/EP2002/008003
(87) Internationale Veröffentlichungsnummer: WO 2003/013809

(56) Entgegenhaltungen:
- EP-A- 0 744 259
- WO-A-98/37147
- DE-A- 1 956 898
- DE-C- 4 115 047
- GB-A- 791 554
- US-A- 5 554 330

## Beschreibung

Die Erfindung betrifft ein Herstellungsverfahren nebst einer zugehörigen Vorrichtung für ein aus Holzstücken wie Fasern oder Span gefertigtes Bauelement. Die Erfindung bezieht sich insbesondere auf aus Holzfasern gefertigte Platten.

Ein typisches, bekanntes Produktionsverfahren für die Herstellung einer Platte, die aus Holzfasern hergestellt wurde, ist aus der Fachzeitschrift HK 1/88, Seiten 74 bis 75, "Herstellung von MDF-Platten", bekannt. Gekochte Hackschnitzel werden einem sogenannten Refiner zugeführt. Im Refiner werden die Holzschnitzel zu Fasern verarbeitet und zwar unter Zuführung von Temperatur und Druck mit Hilfe von Malscheiben. Aus dem Refiner werden die Fasern mit Hilfe von Dampf heraustransportiert und mittels einer "Blue-line" genannten Leitung weitergeleitet. Der Dampfdruck beträgt dabei ca. 10 bar. Die Temperatur liegt bei ca. 150 bis 160 °C. In der "Blue-Line" wird Leim zugefügt. Als Leim werden Phenolharze, Harnstoffharze oder Mischharze aus Harnstoff und Melamin eingesetzt. Im Anschluss an die Zugabe vom Leim weitet sich die "Blue-Line" auf. Eine Verwirbelung wird durch die Aufweitung bewirkt. Der Leim vermischt sich mit den Fasern. Der Leimanteil liegt im Verhältnis zu den Fasern bei ca. 22 Gew.-%.

Die "Blue-Line" mündet in der Mitte eines Trocknungsrohrs ein. Das Trocknungsrohr weist einen Durchmesser von z.B. 2,60 m auf. Durch das Trocknungsrohr wird Luft mit einer Temperatur von 160° C, maximal von 220 bis 240 °C hindurchgeblasen. Im Trocknungsrohr wird die Feuchte von 100% auf 8 bis 11 % reduziert. Der dabei entstehende Dampf wird in nachfolgenden Zyklonen von den Fasern getrennt und über Schornsteine der Umwelt zugeführt.

Nachteilhaft ist der Dampf mit wasserfremden Stoffen belastet. So werden Geruchsstoffe auf diese Weise an die Atmosphäre abgegeben. Die Umwelt wird entsprechend belastet.

Die mit Leim versehenen Fasern werden schichtförmig einer Formmaschine zugeführt. Die Fasern hier in zwei Phasen gepresst. Zunächst findet eine Vorpressung statt. Die vorgepressten Fasern werden anschließend unter Anwendung von hohem Druck und Zufuhr von Wärme zur Platte verpresst. Die Fachwelt hat festgestellt, dass die Platten sich spalten, wenn die Temperatur während des Verpressens zur Platte 150°C unterschreitet und beispielsweise 140°C beträgt. Die Temperaturen liegen während des Verpressen daher typischerweise bei 180°C.

Eine Beleimungseinrichtung für die Produktion von Faserplatten ist aus der Druckschrift EP 0 744 259 A2 bekannt. Ein Verfahren zur Herstellung von Platten aus einem Holzwerkstoff ist der Druckschrift US 5,554,330 zu entnehmen. Die Druckschrift GB 791,554 offenbart ein Verfahren zum Mischen von festen und flüssigen Bestandteilen. Eine Vorrichtung zur kontinuierlichen Beleimung von Holzspänen geht aus der Druckschrift DE 41 15 047 C1 hervor. Kontinuierliches Mischen von span- und faserartigen Stoffen mit Bindemitteln ist der Druckschrift DE-OS 1956 898 zu entnehmen. Die Gewinnung von Leim aus Holzbestandteilen sind den Druckschriften PCT/IB98/00607 sowie WO 98/37147 zu entnehmen. Vorbedampfungsverfahren offenbaren die Druckschriften DE-OS 44 41 017, US 11 17 95 sowie die dänische Patentanmeldung Nr. 0302/97.

Die US 4,882,112 beschreibt ein Verfahren zur Herstellung von flexiblen Platten oder anderen vergleichbaren Gegenständen aus pflanzlichen Rohstoffen, wie beispielsweise aus Sägemehl oder auch Reiskleie oder Sojabohnenmehl. Hierzu soll in einem ersten Schritt Leim auf die Pflanzenfasern aufgebracht werden und diese Mischung in einem weiteren Schritt zu einem Bauelement verpresst werden. Das endgültige Verpressen soll dabei bei Drücken zwischen 100 und 200 kg/cm² und bei Temperaturen zwischen 70 und 200 C° durchgeführt werden.

Aufgabe der Erfindung ist die Schaffung eines umweltfreundlicheren Verfahrens zur Erstellung eines Bauelements der eingangs genannten Art sowie die Bereitstellung einer zugehörigen Vorrichtung.

Die Aufgabe der Erfindung wird durch eines der beanspruchten Verfahren gelöst. Eine Vorrichtung zur Durchführung des Verfahrens weist die Merkmale eines ersten Nebenanspruchs auf. Vorteilhafte Ausgestaltungen ergeben sich aus den Unteransprüchen.

In eines besanderen Aüsführüngsform werden aus Holz bestehende Hackschnitzel zunächst in feste und flüssige Bestandteile getrennt. Die festen Bestandteile werden getrocknet sowie mit Leim versehen. Die mit Leim versehenen festen Bestandteile werden zu einer Platte oder einem anders geformten Körper verpresst.

Die flüssigen Bestandteile umfassen insbesondere Lignin und Hemizellulose. Diese Stoffe verursachen bei den während der Trocknung herrschenden Temperaturen Emissionen, die zu eine Geruchs- und damit Umweltbelastung bewirken. Indem diese flüssigen Bestandteile vor der Trocknung abgetrennt werden, werden entsprechend Emissionen während der und/ oder im Anschluss an die Trocknung herabgesetzt. Entsprechend weniger wird die Umwelt bei der Herstellung belastet.

Die flüssigen Bestandteile werden bevorzugt bei Temperaturen entsorgt und/ oder weiter verarbeitet, bei denen nur geringe Emissionen auftreten. Sind die Temperaturen der flüssigen Bestandteile hoch und liegen diese insbesondere oberhalb von 90°C, so werden die flüssigen Bestandteile gegenüber der Umwelt solange in einem gasdichten System gehalten, bis die Temperaturen hinreichend gesunken sind.

In einer weiteren Ausgestaltung der Erfindung werden die flüssigen Bestandteile und zwar insbesondere Lignin und Hemizellulose als Leim eingesetzt, also erfindungsgemäß mit den getrockneten festen Bestandteilen vermischt. Die festen Bestandteile werden vorzugsweise zu Fasern oder Spänen weiter verarbeitet. Die flüssigen Bestandteile können zum Beispiel in einem sogenannten Agitator von den festen Bestandteilen getrennt werden. Die vorgenannten Bestandteile, die erhalten werden, liegen typischerweise bei: 20 bis 35 Gew.-% Hemizellulose, 45 bis 50 Gew.-% Zellulose sowie 20 bis 35 Gew.-% Lignin. Die Zellulose ist ein fester Bestandteil des Holzes.

Hackschnitzel werden in einer Ausführungsform zunächst in eine Stopfschnecke hineingegeben. Von der Stopfschnecke aus gelangen die Hackschnitzel im komprimierten Zustand in einen Kochbehälter hinein und werden hier bei hohem Druck gekocht. Der Kochbehälter ist entsprechend auf hohe Drucke ausgelegt. Der Druck im Kochbehälter beträgt insbesondere wenigstens 1,2 bis 2,2 MPa (12 bis 22 bar). Gemäß dem Stand der Technik werden Hackschnitzel in der Regel bei Drucken von lediglich 0,8 bis 0,9 MPa gekocht. Durch die Temperaturdampfbehandlung werden die festen Holzbestandteile (Zellulose) vom Lignin und Hemizellulose, die flüssige Bestandteile darstellen, getrennt. Die Zellulose liegt in fester Form vor. Die beiden anderen Komponenten Lignin und Hemizellulose sind flüssig und können grundsätzlich als Leim eingesetzt werden. Die Klebkraft wird dabei überwiegend von der Hemizellulose bewirkt.

Es ist zwar aus der Druckschrift WO 98/37147 bekannt, das im Holz enthaltene Lignin und Hemizellulose von den festen Bestandteilen zu trennen und als Leim anschließend bei der Herstellung von MDF-Platten einzusetzen. Nachteilhaft entstehen bei diesem Verfahren starke Emissionen, die die Umgebung einer Produktionsstätte belasten. Das Problem der Emissionen wird erfindungsgemäß dadurch reduziert, dass die flüssigen Bestandteile in einem gasdichten Behälter von den festen Bestandteilen des Holzes getrennt werden. Die flüssigen Bestandteile werden abgetrennt und verbleiben zunächst in einem an den Behälter angeschlossen gasdichten System, und zwar zumindest solange die Temperaturen der Flüssigkeit so hoch sind, dass starke Emissionen auftreten. Nach der Abtrennung der flüssigen Bestandteile kühlen sich diese deutlich ab und werden erst bei relativ niedrigen Temperaturen aus dem gasdichten System herausgeführt und zum Beispiel weiter verarbeitet, also insbesondere über Düsen auf die Fasern gesprüht. Die flüssigen Bestandteile sind also deutlich abgekühlt und zwar insbesondere um wenigstens 30°C, bevorzugt um wenigstens 50°C, bevor sie das gas-und damit geruchsdicht abgekapselte System verlassen. In diesem relativ kühlen Zustand ist die Geruchsentwicklung deutlich niedriger. Es ist dann unkritisch, die flüssigen Bestandteile aus dem gasdichten System zu entnehmen.

Die flüssigen Bestandteile können als Leim eingesetzt werden. Dies wird umweltfreundlich dadurch ermöglicht, dass die flüssigen Bestandteile eines Holzes erst bei niedrigen Temperaturen, insbesondere bei Temperaturen deutlich unterhalb von 100°C, insbesondere unterhalb von 70° C, besonders bevorzugt unterhalb von 50°C ein gas- und damit geruchsdicht abgekapseltes System verlassen und in diesem kühlen Zustand zum Beispiel auf die Fasern aufgebracht werden. Auf diese Weise gelingt es also, Umweltbelastungen auf besonders wirtschaftliche Weise herabzusetzen.

Das .gasdichte System besteht zum Beispiel aus dem Behälter nebst angeschlossenen Leitungen. Ein weiterer Behälter, der zum Beispiel zur Abkühlung dient, kann Teil des gasdichten Systems sein.

Insbesondere im Trocknungsrohr wird bei einer Aufbringung gemäß Stand der Technik der Leim unerwünscht einer Temperaturbehandlung ausgesetzt. Ab ca. 80° wird Leim nämlich nachteilhaft belastet bzw. aktiviert. Aktivierter Leim ist für den nachfolgenden Verarbeitungsschritt, bei dem die beleimten festen Holzbestandteile zur Platte verpresst werden, nicht mehr einsetzbar.

Durch den vorgenannten Stand der Technik wird der aktive Teil des Leims reduziert. Von den ursprünglich üblicherweise eingesetzten 22 Gew.-% sind nur noch 1 bis 8 Gew.-% einsatzbereit wenn das Faser-Leim-Gemisch das Trocknungsrohr verlässt. Dabei kann Leim im relativ kühlen Zustand auf feste Holzbestandteile aufgebracht werden. Eine vorzeitige, unnötig umfangreiche Aktivierung von Leim wird so vermieden.

Bei HDF-, MDF-Platten wie auch bei Spanplatten wird derzeit ein Leim auf einer Formaldehyd-Harnstoffbasis eingesetzt. Werden Platten für den Fußbodenbereich hergestellt, so wird dem Leim Melamin hinzugefügt. Hierdurch soll die Quellung verhindert werden, die aufgrund von Feuchtigkeit auftreten kann.

Problemstellung ist also, dass ein Teil des Leims durch die Temperaturbehandlung für den eigentlichen Verarbeitungsschritt verloren ist. Nachteilhaft muss also wesentlich mehr Leim den Fasern oder den Spänen zugefügt werden, als dies erforderlich ist, um die Fasern oder die Späne in einer Presse unter Zufuhr von Temperatur zu verpressen und so zum gewünschten Ergebnis, also zur MDF-Platte zu gelangen. Derzeit weist eine MDF-Platte ca. 60 kg Leim pro m³ auf. Diese Menge kann erheblich reduziert werden, wenn Leim im relativ kühlen Zustand aufgebracht wird.

Die in der vorbeschriebenen Weise erhaltenen flüssigen Anteile Hemizellulose sowie Lignin werden in einer Ausgestaltung der Erfindung im abgekühlten bzw. kühlen Zustand mit einem anderen Leim gemischt. Der andere Leim wurde also nicht aus flüssigen Bestandteilen des Holzes gewonnen. Der Anteil an Hemizellulose sowie Lignin in der so bereitgestellten Leimmischung beträgt bevorzugt nicht mehr als 20 Gew.- %. Das Gemisch enthält darüber hinaus insbesondere Reaktivharze als Leim bevorzugt auf einer Formaldehyd-Harnstoff-Basis. Ferner können die beim Stand der Technik verwendeten Leime bzw. Harze eingesetzt werden.

Wird ein Leimgemisch eingesetzt, das mehr als 20 Gew.-% Anteile an Hemizellulose und Lignin enthält, so wird die Presszeit (bei einem ergänzenden Einsatz der derzeit konventionell zur Verfügung stehenden synthetischen Leime) relativ lang, während der die beleimten Fasern usw. zur Platte verpresst werden. Es ist daher wirtschaftlicher, Hemizellulose und Lignin mit anderem Leim oder Leimgemischen zu mischen. Auf diese Weise kann einerseits konventioneller Leim eingespart werden und andererseits wird das Verfahren nicht aufgrund langer Presszeiten relativ lang und damit weniger wirtschaftlich. Welche Obergrenze für die Anteile an Hemizellulose und Lignin wirtschaftlich sinnvoll ist, hängt natürlich von der Reaktivität des Leims ab, mit dem die Bestandteile Hemizellulose und Lignin gemischt werden. Die genannte Obergrenze von 20 Gew.-% stellt daher lediglich ein Richtwert bzw. ein derzeitiger Erfahrungswert dar.

Auch der Leim trägt beim Stand der Technik zu Emissionen bei. Indem dieser nun nicht mehr den heißen Trocknungstemperaturen ausgesetzt, sondern bei relativ kühlen Temperaturen auf die festen Bestandteile gebracht wird, werden vom Leim herrührende Emissionen ebenfalls vermieden. Es werden also im Trockner bzw. Trocknungsrohr lediglich Wasser, aber keine Chemikalien getrocknet. Hieraus ergeben sich entsprechende Umweltvorteile, da die Trockenluft nicht nachteilhaft mit Dämpfen, die gemäß dem Stand der Technik vom Leim stammen, belastet wird. Entsprechend umweltfreundlicher gelingt die Herstellung der Bauelemente. Daneben weist diese Ausgestaltung den Vorteil auf, dass Anteile des Leims nicht nachteilhaft bereits während des Trocknungsprozesses aktiviert werden und damit für das eigentliche Verkleben der Holzbestandteile zur Platte nicht mehr zur Verfügung stehen.

Die festen Bestandteile, die insbesondere in Form von Fasern oder Spänen vorliegen und die getrocknet werden, sind vorteilhaft nicht mit flüssigen Bestandteilen des Holzwerkstoffs sowie in der vorgenannten Ausgestaltung auch nicht mit Leim belastet. Die entsprechenden flüssigen Phasen werden also im Trockner auch nicht getrocknet. Im Vergleich zum Stand der Technik werden erhebliche Energiemengen eingespart. Die Einsparung von Energie hat nicht nur erhebliche Kostenvorteile zur Folge, sondern schont auch natürliche Ressourcen und damit die Umwelt.

Indem der Leim erst im Anschluss an die Trocknung auf die Holzbestandteile aufgebracht wird, wird die Menge des für die Plattenherstellung benötigten Leims reduziert. Es gelingt eine Reduzierung auf 45 bis 55 kg pro m³ Platte. Ein typischer Wert liegt bei 50 bis 52 kg pro m³ Platte.

Eine wesentliche Größe, um die geeignete Beleimung von Fasern oder Spänen zu bewirken, ist das "richtige" Verhältnis der festen Bestandteile zu Leim. In einer bevorzügten Ausgestaltung des Verfahrens werden die festen Bestandteile vor der Beleimung einer Bandwaage zugeführt. Auf der Bandwaage werden die festen Bestandteile auf der einen Seite mittels eines umlaufenden Transportbandes weiter transportiert, auf der anderen Seite werden sie gewogen. Hierdurch wird die Information erhalten, welche Menge an Leim den festen Bestandteilen des Holzes im nachfolgenden Schritt zuzufügen ist.

Die festen Bestandteile werden mittels der Bandwaage an die nachfolgende Einrichtung übergeben. Mögliche Gewichtsschwankungen der zugeführten festen Bestandteile werden während des Transportes erfasst, registriert und in einer Ausführungsform gespeichert. Diese Daten werden aufbereitet und können als Stellgröße für die Menge an Leim dienen, die nachfolgend auf die festen Bestandteile aufgebracht wird.

In einer Ausgestaltung der Erfindung wird die Transportgeschwindigkeit bei der Bandwaage so gesteuert, dass eine gleichmäßige Menge an festen Bestandteilen der nachfolgenden Beleimungseinrichtung (Einrichtung, in der die festen Holzbestandteile mit Leim versehen werden) zugeführt wird. Durch eine Geschwindigkeitsveränderung des Einzuges wird also eine konstante Materialmenge den nachfolgenden Einrichtungen zugeführt. Die Gewichtserfassung der festen Bestandteile, die in Form von Fasern oder der Spänen vorliegen können, kann in kleinsten Schritten erfolgen und ermöglicht eine gleichmäßige Zuspeisung der festen Bestandteile mit einer Genauigkeit von zum Beispiel ± 1 %.

Es ist nicht einfach, die festen Bestandteile mit Leim geeignet gleichmäßig zu versehen, und zwar insbesondere, wenn die festen Bestandteile in Form von Fasern vorliegen. Fasern neigen dazu, sich watteartig zusammenbauschen. Es ist dann schwierig, den Leim auf den Fasern gleichmäßig zu verteilen. In einer Ausgestaltung der Erfindung erfolgt die Beleimung daher in einem Mischer, in dem Leim und feste Bestandteile miteinander vermischt werden.

Der Mischer weist in einer Ausgestaltung der Erfindung Mittel zur Kühlung seines Gehäuses auf. Hierfür ist in einer besonders einfachen Ausführungsform ein zumindest teilweise doppelwandiges Gehäuse, so zum Beispiel ein doppelwandiges Rohr vorgesehen, welches Teil des Gehäuses des Mischers ist. Eine gekühlte..Flüssigkeit, so zum Beispiel gekühltes Wasser, wird durch das doppelwandige Gehäuse hindurchgeteitet, um den Mischer bzw. seine Wände zu kühlen. Durch die Kühlung soll im Inneren eine Kondenswasserschicht auf den Wänden entstehen. Entsprechend ist die Kühlung auszulegen. Die Kondenswasserschicht bewirkt, dass mit Leim versehene feste Bestandteile nicht an den Wänden haften bleiben und den Mischer verstopfen.

Nach der Trocknung der festen Bestandteile werden diese in einer Ausgestaltung der Erfindung flächig verteilt und eine Art Vorhang oder Matte gebildet. Dies ist insbesondere dann der Fall, wenn die festen Bestandteile in Form von Fasern vorliegen, da hieraus ohne weiteres eine Matte bzw. ein Vorhang gebildet werden kann. Leim wird anschließend hinzugegeben und zwar insbesondere in den Vorhang hineingesprüht. Vorzugsweise wird ein Luft-Leim-Gemisch hineingesprüht, um so eine möglichst gleichmäßige Verteilung des Leims zu gewährleisten. Durch die Bildung eines Vorhangs wird erreicht, dass der Leim gleichmäßig auf die festen Bestandteile verteilt wird. Dies ist insbesondere dann der Fall, wenn die festen Bestandteile in Form von Fasern vorliegen.

Ein aus festen Bestandteilen gebildeter Vorhanges bzw. gebildete Matte wird in einer Ausgestaltung in den Mischer eingeführt. Der Vorhang bzw. die Matte wird dann durch Düsen mit einem Luft-Leim-Gemisch angeblasen. Über die Düsen wird der Leim also dem Vorhang oder der Matte zugeführt. Anschließend wird der Vorhang oder die Matte vorzugsweise kontaktlos durch den Mischer hindurchgeführt. Durch die kontaktlose Durchführung wird ein Anhaften von den festen Bestandteilen an Wänden vorteilhaft vermieden. Verschmutzungsprobleme und damit verbunden Kosten werden so verringert.

Der Leim wird zusammen mit Luft insbesondere bei einer Temperatur von 40 bis 70 °C, bevorzugt bei einer Temperatur von 55 bis 60°C in die getrockneten festen Bestandteile des Holzes hineingeblasen. Hierdurch wird erreicht, dass der Leim eine trockene Außenhaut erreicht. Er wird also minimal aktiviert. Hierdurch wird verbessert erreicht, dass das anschließende Gemisch aus festen Holzbestandteilen und Leim nicht an Transporteinrichtungen und Geräten, so zum Beispiel im Inneren des Mischers kleben bleibt.

Der Leim wird in einer Ausgestaltung der Erfindung so präpariert, dass er nach vorgegebener Zeit aushärtet. So kann durch Temperaturbehandlung der Leim geeignet eingestellt werden. Weiter kann ein Härter eingegeben bzw. hinzugefügt werden, der nach z.B. 60 Sekunden aushärtet. Die Präparation des Leims wird insbesondere im Mischer durchgeführt oder ein Härter zusammen mit dem Leim unmittelbar vor dem Mischer den getrockneten festen Bestandteilen hinzugefügt.

Es wird der Vorteil erzielt, dass beim späteren Verpressen der festen Bestandteile zu einer Platte der Leim sich sofort schnell verfestigt. Hierdurch kann man kürzere Presszeiten realisieren. Im jeweiligen Einzelfall wird der Zeitpunkt der Aushärtung vom Fachmann gezielt bestimmt, um zu besonders kurzen Presszeiten zu gelangen. Dies stellt einen weiteren wesentlichen wirtschaftlichen Vorteil gegenüber dem Stand der Technik dar, bei dem diese kurzen Presszeiten aufgrund der erforderlichen Aushärtezeiten des Leims nicht realisiert werden konnten.

Da der Leim wesentlich niedrigeren Temperaturen als bisher ausgesetzt wird, ist es möglich, reaktivere Leime im Vergleich zum Stand der Technik einzusetzen. Darüber hinaus ist es möglich, den Bestandteil an Chemikalien wie z.B. Formaldehyd zu reduzieren. Hieraus ergeben sich weitere Umweltvorteile.

In einer Ausgestaltung der Erfindung wird der Leim mit erwärmter Luft verwirbelt und dieses Luft-Leim-Gemisch den getrockneten festen Bestandteilen, also zum Beispiel Fasern oder Spänen hinzugefügt. Die Warmluft, die zum Beispiel über eine Kabine zusammen mit dem Leim und den getrockneten festen Bestandteilen in den Mischer eingeführt wird, aktiviert die Oberflächen der dabei erzeugten Leimtröpfchen etwas. Hierdurch wird einem Anhaften von festen Bestandteilen an nachfolgenden Einrichtungen, so zum Beispiel an Mischerwänden, geeignet entgegengewirkt. Andernfalls müsste zum Beispiel der Mischer in kürzester Zeit gereinigt werden. Die Produktion würde dann also nachteilhaft gestoppt. Unerwünschte Reinigungskosten fallen ferner entsprechend an. Diese erheblichen wirtschaftlichen Nachteile sind gegenüber dem Nachteil, dass Leim ein wenig aktiviert wird, abzuwägen und miteinander zu vergleichen. Durch wenige Versuche kann der Fachmann ermitteln, wie weit der Leim an seiner Oberfläche zu aktivieren ist, um zu einem optimalen wirtschaftlichen Ergebnis zu gelangen. Der Anteil an aktivierten Leim wird im Vergleich zum Stand der Technik stets gering sein.

Nach der Zugabe des Leims zu den getrockneten festen Bestandteilen wie Fasern oder Spänen wird die freie Oberfläche des Leims in einer Ausgestaltung der Erfindung durch eine hierfür geeignete Einrichtung weiter etwas aktiviert, um so nachfolgende Verarbeitungsschritte zu erleichtern. Nach der Zugabe des Leims zu den getrockneten festen Bestandteilen, also z. B. zu Fasern oder Spänen, insbesondere nach Verlassen des Mischers gelangen die mit Leim behafteten festen Bestandteile deshalb vorzugsweise in ein Steigrohr, welches insbesondere 10 bis 30 m, vorzugsweise ca. 20 m lang ist. Der Durchmesser des Steigrohres liegt insbesondere bei 1 bis 4 Metern.

Das Steigrohr wird bevorzugt ebenfalls gekühlt und ist seinerseits dann beispielsweise doppelwandig, um eine Kühlflüssigkeit zwischen die beiden Wände einer Doppelwand hindurchzuleiten. Zielsetzung ist wiederum die Bildung einer Kondenswasserschicht auf den Innenwänden des Steigrohres, damit die beleimten festen Bestandteile nicht an den Wänden haften bleiben.

Durch das Steigrohr können die beleimten festen Bestandteile besonders einfach kontaktlos durch einen Luft- oder Gasstrom hindurchgeführt werden.

Es hat sich herausgestellt, dass die festen Bestandteilen, insbesondere wenn diese in Form von Fasern vorliegen, mit einer Geschwindigkeit von wenigstens 25 Meter pro Sekunde, vorzugsweise von wenigstens 35 Meter pro Sekunde durch das Steigrohr hindurchgeführt werden sollten. Ist die Geschwindigkeit geringer, so bleiben Fasern oder Späne trotz der vorgenannten Maßnahmen an dem Steigrohr verstärkt haften. Hierdurch würde das Steigrohr unnötig schnell verschmutzen. Als niedrigere Geschwindigkeiten vorgesehen worden sind, musste das Steigrohr bereits nach 8 Stunden gesäubert werden. Durch Einstellen einer geeigneten Geschwindigkeit konnten die Zyklen auf 7 bis 8 Tage ausgeweitet werden. Es musste also lediglich jede Woche das Steigrohr gereinigt werden.

Die maximale Geschwindigkeit, mit der die mit Leim behafteten festen Bestandteile durch das Steigrohr hindurchgeblasen werden, hängt von der Leistungsfähigkeit der nachfolgenden Komponenten bzw. Einrichtungen ab. Hier ist zu berücksichtigen, dass die nachfolgenden Komponenten bzw. Einrichtungen in der Lage sein müssen, die ankommende Menge an festen Bestandteilen zu verarbeiten. In der Praxis konnte derzeit eine Obergrenze von 40 Meter pro Sekunde problemlos realisiert werden. Ab 50 Meter pro Sekunde waren die bisher eingesetzten nachfolgenden Komponenten überlastet. Es versteht sich von selbst, dass die obere Geschwindigkeitsgrenze gesteigert werden kann, sobald leistungsfähigere nachfolgende Komponenten zur Verfügung stehen. Grundsätzlich gilt, dass höhere Transportgeschwindigkeiten im Steigrohr von Vorteil sind, da dann Verschmutzungsprobleme und hiermit einhergehende Produktionsstillstände entsprechend verringert werden.

Durch Vorsehen eines Steigrohres wird erreicht, dass der Leim an der Oberfläche weiter etwas aktiviert wird, um so nachfolgende Verarbeitungsschritte geeignet durchführen zu können. Die Länge des Steigrohres ist also vom Fachmann an den gewünschten Grad der Leimaktivierung anzupassen. Der Fachmann wird bei der Auslegung die Transportgeschwindigkeit im Steigrohr berücksichtigen.

Im Anschluss an die Zugabe von Leim zu den getrockneten festen Bestandteilen, insbesondere im Anschluss an die teilweise Aktivierung des Leims im Steigrohr gelangen die festen Bestandteile, die mit Leim behaftet sind, in einen Zyklonen. Hier ist der Leim nun aufgrund der vorgenannten Maßnahmen hinreichend an der Oberfläche aktiviert worden, so dass er im Zyklonen nicht mehr haften bleibt. Im Zyklonen werden die festen Bestandteile abgeschieden und mit einem Transportmittel wie einem Band dem nächsten Verarbeitungsschritt zugeführt. Die festen Bestandteile werden im Zyklonen von der Luft getrennt. Das Transportmittel leitet die festen Bestandteile in einer Ausführungsform in ein Sichtgerät. Im Sichtgerät werden die festen Bestandteile auf grobe Bestandteile hin untersucht. Die groben Bestandteile werden automatisiert aussortiert. Grobe Bestandteile sind beispielsweise Leimklumpen.

Vom Sichtgerät werden die festen Bestandteile mittels eines Bandes weiter zur Presse transportiert und hier zur Platte verpresst. Die Presse besteht bevorzugt aus gegeneinander gepressten, umlaufenden Pressbändern, die geeignet temperiert werden. So kann kontinuierlich verpresst werden. Die Temperatur ist vom Fachmann auf den jeweils verwendeten Leim abzustimmen. Die Energiemenge und die hieraus resultierenden Temperaturen für die beiden Pressbänder sind in einer Ausführungsform daher unterschiedlich gewählt, um so einen Verzug bei der hergestellten Platte zu vermeiden.

Die Düsen, über die der Leim den festen Bestandteilen in einer Ausgestaltung der Erfindung zugegeben wird, sind bevorzugt kegelförmig ausgestaltet. Durch die Kegelspitze tritt der Leim dann tröpfchenartig aus, so dass hierdurch eine gleichmäßig Verteilung des Leims vorteilhaft gefördert, also verbessert wird.

Von Vorteil ist zur Vermeidung von Reinigungsarbeiten und einem hiermit einhergehenden Stillstand der Produktion, wenn der zum Beispiel aus den Düsen austretende Leim nachfolgende Werkzeuge, so zum Beispiel die im Mischer befindlichen Werkzeuge nicht kontaktiert. Der Leim wird daher bevorzugt direkt in Richtung der festen Bestandteile gelenkt, und zwar insbesondere gespritzt, um so eine möglichst gleichmäßige Verteilung zu erzielen. Im übrigen ist dann insbesondere auf einen genügenden Abstand zwischen Düsen und nachfolgenden Werkzeugen in einem Mischer zu achten. In der Praxis hat sich herausgestellt, dass der Abstand zwischen Werkzeugen im Mischer und den Düsen wenigstens 1 Meter, bevorzugt wenigstens 2 Meter betragen sollte, wenn der Leim horizontal eingespritzt wird. Die festen Bestandteile werden dann senkrecht zu Beginn des Mischers eingeführt und in diesem horizontal weiter transportiert. Die genannten konkreten Abstandswerte beziehen sich natürlich nur auf einen konkreten Einzelfall. Sie sind nicht allgemeingültig, da es schließlich auch auf die Geschwindigkeit ankommt, mit der der Leim aus den Düsen austritt.

Wird ein Leim-Luft-Gemisch in Richtung der festen Bestandteile gespritzt, so steht vorteilhaft zugleich ein Luftstrom bereit, mit dem die festen Bestandteile zunächst möglichst kontaktlos durch nachfolgende Einrichtungen wie einem Mischer oder einem Steigrohr geblasen und damit transportiert werden. Anstelle von Luft kann grundsätzlich auch ein anderes Gas eingesetzt werden.

Als Werkzeuge in einem Mischer werden insbesondere Rührgeräte eingesetzt, die eine Durchmischung der festen Bestandteile mit dem Leim bewirken.

Um zu guten Ergebnissen zu gelangen, gelangen die festen Bestandteile in Form eines Vorhangs vor die Düsen. Hierdurch wird zusätzlich zu den bereits genannten Vorteilen vermieden, dass Leim in den Mischer hineinspritzt und hier Werkzeuge verschmutzt. Andernfalls würden die festen Bestandteile an den Werkzeugen anhaften, und der Mischer würde in kürzester Zeit verstopft und müsste in kurzen Abständen gereinigt werden.

Die Werkzeuge im Mischer sind in einer Ausgestaltung an einer zentral eingebauten Achse befestigt und bestehen aus sternförmig abstehenden Stangen, die ähnlich wie ein Ruderblatt in einen flachen Bereich übergehen. Insgesamt wird ein Stern aus zum Beispiel vier Werkzeugen gebildet. Je zwei Werkzeuge schließen also einen Winkel von 90° ein. Im Vergleich zum Luftstrom, der durch den Mischer fließt, sind die Ruderblätter schräg gestellt. Hierdurch wird eine Verwirbelung der Luft erzielt und damit eine gute Durchmischung der festen Bestandteile mit dem Leim. Mehrere durch Werkzeuge gebildete "Sterne" sind in gleichmäßigen Abständen an der Achse befestigt. Die festen Bestandteile werden dann parallel zur Achse durch den Mischer transportiert. Ganz allgemein sind die Werkzeuge also insbesondere so beschaffen, dass neben den festen Bestandteilen Luft verwirbelt wird. Propellerartig wirkende oder propellerartige Werkzeuge sind also zu bevorzugen.

Aus den festen Bestandteilen wird ein Vorhang bevorzugt wie folgt erzeugt.

Ein Transportmittel, so zum Beispiel ein Transportband bzw. eine Bandwaage ist am Ende mit wenigstens einer, bevorzugt mit mehreren Walzen versehen. Durch die Walze(n) werden die festen Bestandteile hindurchgeführt. Die Walzen sind insbesondere gegeneinander gedrückt. Verbleibt ein Spalt zwischen zwei Walzen oder einer Walze und einer angrenzenden Fläche, so ist dies grundsätzlich unschädlich. Hierdurch wird erreicht, dass durch die Walzen eine Art Vorhang oder Matte aus den festen Bestandteilen gebildet wird. Es wird also die Vorhangform durch die Walzen erzeugt.

Es wird dabei bevorzugt ein Transportband eingesetzt, da dieses eine gleichmäßige Zuführung von Fasern zu den Walzen gewährleistet. Wird eine Bandwaage eingesetzt, so wird in einer Ausführungsform die Geschwindigkeit der Zuführung zu den Walzen so gesteuert, dass den Walzen eine besonders gleichbleibende Menge an Fasern zugeführt wird. Gemäß dem Stand der Technik werden regelmäßig Schnecken zum Transport von festen Bestandteilen bei der Herstellung von Platten eingesetzt. Feste Bestandteile verlassen Schnecken jedoch relativ ungleichmäßig. Ein entsprechend ungleichmäßiger aus den festen Bestandteilen gebildeter Vorhang wäre die Folge. Ein gleichmäßig dicker und breiter Vorhang ist von Vorteil, um eine gleichmäßige Leimverteilung zu erreichen. Außerdem wird so erreicht, dass der Vorhang eingespritzten Leim von nachfolgenden Werkzeugen zuverlässig trennt.

Insbesondere durch die zusammengepressten oder einen Spalt breit auseinander liegenden Walzen zur Erzeugung des Vorhangs wird vermieden, dass die festen Bestandteile, insbesondere wenn diese in Form von Fasern vorliegen, watte- oder klumpenartig weitergeleitet werden. Dies würde die gewünschte gleichmäßige Beleimung behindern.

Um eine hinreichend große Menge an festen Bestandteilen zu einem Vorhang verarbeiten zu können sowie zur Erzielung eines besonders gleichmäßigen Vorhangs, sind in einer Ausführungsform mehr als zwei Walzen eingesetzt, durch die festen Bestandteile zur Erzeugung eines Vorhangs hindurch geleitet werden. Die Walzen sind vorzugsweise versetzt übereinander so angeordnet, dass ein spitzer Winkel der Walzen mit einem Transportmittel so zum Beispiel einem Transportband bzw. der Bandwaage eingeschlossen wird. Hierdurch kann genügend Material dem Transportmittel zugegeben, also zum Beispiel auf die Bandwaage gegeben werden, um eine hinreichend große Menge an festen Bestandteilen gleichmäßig verarbeiten zu können.

In der Praxis hat sich bisher herausgestellt, dass insgesamt vier Walzen besonders vorteilhaft sind, um einen Vorhang aus den festen Bestandteilen zu erzeugen, der anschließend mechanisch beleimt wird.

Die Öffnung, durch die der aus den festen Bestandteilen bestehende Vorhang in einer Ausführungsform in oder vor den Mischer eingeführt wird, entspricht bevorzugt der maximalen Breite des Mischergehäuses, also zum Beispiel dem Durchmesser des genannten Rohres, das zugleich die Wände des Mischers bildet. Hierdurch ist sichergestellt, dass die gesamte Breite im Mischer durch den Vorhang abgedeckt wird. Andernfalls könnte Leim an den verbleibenden Öffnungen seitlich am Vorhang vorbei in das Innere des Mischers hineinspritzen, und die vorgenannten Verschmutzungsprobleme würden auftreten.

Würde nicht die gesamte Breite des Mischers abgedeckt, so würde nicht nur Leim in den Mischer hineinspritzen, sondern es würden auch verstärkt am Rand befindliche feste Bestandteile mitgerissen werden, die verklumpen. Hierdurch wird die Qualität des Materials beeinträchtigt. Entsprechende Produktionsprobleme wären die Folge. Eine Aufarbeitung des Materials müsste nachteilhaft und kostenintensiv betrieben werden.

Die seitlichen Wände des Mischers werden in der Praxis vorzugsweise auf 7 bis 15 °C, insbesondere auf 10 bis 12°C abgekühlt. Auf diese Weise wird erreicht, dass eine Kondenswasserschicht sich auf den Wänden absetzt. Durch die Kondenswasserschicht wird das Ankleben verhindert.

Die genannten Temperaturen eignen sich auch für die Bildung einer Kondenswasserschicht an den Innenwänden innerhalb des Steigrohres.

Da u.a. ein gasförmiges Medium wie Luft für den Transport der Fasern mit dem Leim durch den Mischer vorgesehen wird, weisen die Düsen zur Einspeisung von Leim in einer Ausgestaltung der Erfindung einen Abstand zum Gehäuse des Mischers auf. Vor einer Öffnung des Mischergehäuses befinden sich dann die Düsen. Zwischen Düsen und Öffnung verbleibt damit ein Spalt oder Ringspalt, über den Luft mitgerissen und so geeignet zugeführt werden kann. Darüber hinaus kann bei dieser Ausgestaltung die Luft, die über den Spalt oder Ringspalt eingeführt wird, vorgewärmt werden, um eine gewünschte Temperatur im Mischer bereitzustellen, insbesondere um so eine erwünschte Aktivierung des Leims an der Oberfläche zu fördern.

Werkzeuge im Inneren des Mischers sind in einer Ausgestaltung auf einer Achse angebracht. Ringförmig um die Achse herum sind dann die Düsen zur Einspeisung von Leim angeordnet, um so Fasern gleichmäßig mit Leim zu versehen. Die Fasern bzw. der aus Fasern bestehende Vorhang werden dann bevorzugt senkrecht zur Achse zwischen Düsen und Werkzeugen zugeführt. In Abhängigkeit von dem Durchmesser des Mischers werden Düsen in einer oder in mehreren Reihen ringförmig angeordnet. Bei entsprechend großem Durchmesser wird die gesamte Öffnung des Mischers mit Leim besprüht, indem eine zweite Reihe an Düsen ringförmig um die Achse herum angeordnet ist.

Zu den aus festen Holzbestandteilen bestehenden Fasern werden in einer Ausgestaltung der Erfindung zusätzlich Glasfasern oder Kunststofffasern hinzugegeben, Die Zugabe erfolgt insbesondere im oder unmittelbar vor dem Mischer. Hierdurch können besonders gut plattenartige Formteile hergestellt werden, die zum Beispiel als Innenverkleidung in einem Auto vorgesehen werden. Solche geformten Platten können in der Automobilindustrie beispielsweise als Hutablage eingesetzt werden. Es genügt dann, das Schichtsystem lediglich vorzupressen. Ein Endpressschritt muss nicht durchgeführt werden.

In der Autoindustrie werden nicht so viele Formteile benötigt, wie Fasern üblicherweise im großindustriellen Maßstab wirtschaftlich hergestellt werden. Daher ist es wirtschaftlicher, Formteile, die insbesondere in der Automobilindustrie eingesetzt werden, zusammen mit (für die Herstellung von Paneelen vorgesehene) MDF-Platten herzustellen, um so die Fasermengen im großtechnischen Maßstab nutzen zu können. Die für die Herstellung von Paneelen vorgesehene MDF-Platten weisen eine Oberseite und eine Unterseite auf, die zueinander parallel verlaufen und die eben sind. Diese Platten sind wenige Millimeter dick. Sie weisen in der Regel keine Kunststoff- oder Glasfasern auf, da keine besonderen Formen realisiert werden müssen, die von einer ebenen Oberfläche abweichen.

Bei der Herstellung von Formteilen sind scharfe Kanten problematisch. Diese neigen zum Aufreißen. Durch Verstärkung mit Glasfaser- oder Kunststofffasern werden diese Probleme vermieden bzw. deutlich reduziert.

Formteile der vorgenannten Art werden auch in der Möbelindustrie eingesetzt. Solche Formteile werden z. B. bei Türen benötigt, die aus Designgründen besonders geformt sind.

Im Unterschied zu aus Fasern bestehenden Platten, also zum Beispiel MDF-Platten, die für die Herstellung von Paneelen vorgesehen sind, genügt es bei den Formteilen, diese lediglich vorzupressen. Das Vorpressen findet bei wesentlich geringeren Drücken statt als der eigentliche Pressschritt. Der Vorpressdruck kann lediglich ein 1/3 des Drucks betragen, der für den eigentlichen Pressschritt eingesetzt wird. Der eigentliche Pressschritt wird bei Drucken von 75 bis 80 kg/cm² durchgeführt.

Der Anteil an Glasfasern und/ oder Kunststofffasern in einem Formteil beträgt bis 25 Gew.-%, bevorzugt bis 15 Gew.-%, um zu kostengünstigen Ergebnissen zu gelangen. Wenigstens 1 Gew.-%, besonders bevorzugt wenigstens 5 Gew.-% sollten an Glasfasern eingesetzt sein.

Fasern für die Herstellung von Formteilen den Fasern abzuzweigen, die für die Herstellung von MDF- oder HDF-Platten für Paneele, insbesondere für Fußbodenpaneele verwendet werden, ist auch unabhängig von den hier genannten sonstigen erfindungsgemäßen Maßnahmen und Merkmalen besonders wirtschaftlich im Vergleich zum Stand der Technik.

In einer weiteren Ausgestaltung der Erfindung werden mit Leim versehene feste Holzbestandteile - zum Beispiel auf einem Transportband - schichtförmig angeordnet und mit heißem Wasserdampf beaufschlagt, so zum Beispiel durch Dampfstoß. Anschließend wird die Schicht in einer Presse - so zum Beispiel innerhalb von zwei umlaufenden gegeneinander gepressten Bändern - zur Platte verpresst und zwar beispielsweise zu einer MDF-, HDF- oder Spanplatte. Die Erfindung ist für die Herstellung von Faserplatten besonders gut geeignet.

Bedampft werden in einer Ausführungsform von außen die beiden äußeren Hauptoberflächen der Schicht. Dies kann gleichzeitig mit einer Vorpressung oder Verdichtung der Schicht geschehen. Zum Beispiel mittels eines dampfdurchlässigen Transportbandes werden die schichtförmig vorliegenden festen Holzbestandteile zwischen zwei starre Platten transportiert. Eine Platte befindet sich dann unterhalb des Transportbandes und die andere oberhalb des Transportbandes. Der Abstand zwischen den beiden Platten kann in Transportrichtung so abnehmen, dass hierdurch die Schicht verdichtet wird. Über in den Platten befindliche Düsen wird die Schicht mit Dampf beaufschlagt. Die Feuchtigkeit im Oberflächenbereich der Schicht wird dann insbesondere um wenigstens 2 Gew.-%, so zum Beispiel bis 4 Gew.-% und damit beispielsweise von 7 Gew.-% auf 9 bis 11 Gew.-% erhöht. Die Temperatur des Dampfes beträgt typischerweise 100 bis 130°C.

Durch die Bedampfung wird die Temperaturleitfähigkeit zur Mitte der Schicht gesteigert. Insgesamt wird hierdurch ein besseres Pressverhalten und damit eine Reduzierung der Presszeit bewirkt.

Die Schicht oder die bereits verdichtete Schicht aus festen, mit Leim versehenen Holzbestandteilen kann in einer Ausführungsform geteilt werden, so dass quasi zwei übereinander befindliche Schichten vorliegen. Beispielsweise wird die Schicht hierfür auf einem Transportband transportiert. Oberhalb sowie quer zum Transportband ist ein Band oder eine Schiene so angeordnet, dass dieses die auf dem Transportband befindliche Schicht teilt. An das Band oder an die Schiene schließt sich eine Bedampfungseinrichtung an, die sich auf diese Weise zwischen den beiden Schichten befindet. Die angrenzenden Seiten der beiden durch Teilung entstandenen Schichten oder zumindest eine davon wird wie zuvor geschildert bedampft, um so schnellere Presszeiten zu ermöglichen. Im Anschluss an diese Bedampfung liegt die obere Schicht auf der unteren auf. Die bedampften Schichten werden in die Presse transportiert und hier zur Platte verpresst.

Die Bedampfung bewirkt, dass eine direkte oder indirekte rasche Aufheizung der mit Leim versehenen Fasern unmittelbar und/ oder beim Verpressen gelingt und so Presszeiten verkürzt werden können. Die Produktivität wird entsprechend gesteigert.

Bei der Herstellung von Paneelen von Fußböden ist es von Interesse, dass die Paneele harte Außenschichten und eine weiche Innenschicht aufweisen. Hierdurch kann beispielsweise der Trittschall vorteilhaft reduziert werden. Wird gezielt die Oberfläche bedampft und bleibt der Innenbereich relativ trocken, so werden gezielt die Oberflächen verpresst. Ursächlich hierfür ist unter anderem, dass sich feuchtes Material besser als trockenes Material verpressen lässt. Oberflächenbereiche werden also gezielt verdichtet. Durch die Vorbedampfung ist es auch möglich, den Temperaturverlauf zu steuern. So wird es möglich, in verbesserter Weise zu härteren Außenschichten im Vergleich zur Mittelschicht zu gelangen.

Gelingt es, die Presszeiten zu reduzieren, so kann die Länge der eingesetzten Doppelbandpressanlagen verkürzt werden. Die Kosten für die Anschaffung der Pressen werden deutlich reduziert. Es kann auf kleinerem Raum produziert werden. Erhebliche Kostenvorteile sind die Folge. Durch die Vorbedampfung kann die Presszeit reduziert werden.

Dem Dampf können ferner Zusätze zugegeben werden, die zur Härtung beitragen. So werden die erwünschten harten Oberflächen weiter verbessert erhalten, wenn die Oberflächen vor dem Verpressen bedampft werden.

Liegen härtere Deckschichten vor, so können diese relativ dünn sein. So kann insgesamt Material bei gleicher Plattendicke eingespart werden, da die weiche Mittelschicht aus vergleichsweise wenig Material hergestellt wird.

Die Erfindung wird anhand der nachfolgenden Figuren weiter verdeutlicht.

Figur 1 zeigt einen Schnitt durch eine Bandwaage 1 und einen nachfolgenden Mischer 2. Wie durch den Pfeil 3 angedeutet, werden getrocknete Fasern, die aus Holzhackschnitzeln hergestellt wurden, über eine Öffnung eines Gehäuses 4 der Bandwaage 1 zugeführt. Eine Schräge 5 lenkt die ankommenden Fasern auf das Band der Bandwaage. Die Bandwaage erfasst und steuert die Materialmenge, die in Richtung der drei Walzen 6 transportiert wird. Die drei Walzen 6 sind übereinander sowie versetzt so angeordnet, dass diese mit der Bandwaage 1 einen spitzen Winkel α einschließen. Die auf der Bandwaage befindlichen Fasern gelangen in diesen spitzen Winkel hinein. Sie passieren die rotierenden Walzen 6. Dabei wird aus den Fasern ein Vorhang gebildet, der schwerkraftbedingt senkrecht nach unten entlang des Pfeils 7 weiter transportiert wird. Der Vorhang gelangt so in den Mischer 2 hinein und zwar zwischen eine Mehrzahl an Düsen 8 und Werkzeuge 9.

Der Mischer besteht aus einem rohrförmigen Gehäuse. Das Gehäuse wird durch eine Doppelwand 10 und 11 gebildet. Zentral im Inneren des Gehäuses ist eine Achse 12 angeordnet, auf der die Werkzeuge 9 befestigt sind. Ein Werkzeug 9 schließt mit der Achse 12 einen rechten Winkel ein. Jeweils vier ruderblattartige Werkzeuge 9 sind sternförmig zusammengefasst. Mehrere dieser zusammengefassten Werkzeuge sind in gleichförmigen Abständen auf der Achse 12 befestigt. Der vordere Bereich, in den der aus Fasern bestehende Vorhang eingeführt wird, ist frei von Werkzeugen. So wird gewährleistet, dass ein hinreichend großer Abstand zwischen den Werkzeugen 9 und den Düsen 8 vorhanden ist. Dieser Abstand ist vorgesehen, damit aus den Düsen 8 austretender Leim nicht während des Betriebes auf die Werkzeuge unmittelbar auftrifft.

Der Durchmesser des Gehäuses des Mischers entspricht der Breite der Öffnung, über die der aus Fasern bestehende Vorhang in den Mischer eingeführt wird. Die Breite des Vorhangs ist an die Breite der Öffnung angepasst. Die Düsen 8 sind halbkreisförmig um die Achse 12 herum in einem oberen Bereich angeordnet. Hierdurch wird bewirkt, dass einerseits der Vorhang gleichmäßig mit Leim versehen wird und andererseits der aus den Düsen 8 austretende Leim nicht unmittelbar auf Teile des Mischers auftrifft. Zwischen den Düsen 8 und dem Gehäuse 10, 11 ist ein Abstand angeordnet, so dass eine Art Ringspalt gebildet wird. Über diesen Ringspalt wird Luft angesaugt. Nicht dargestellt sind Mittel zur Erwärmung der Luft, die angesaugt wird. Es entsteht so ein Leim-Luft-Gemisch. Der mit Leim versehene Vorhang (mit anderen Worten eine aus Fasern gebildete Matte) wird durch den Luftstrom parallel zur Achse 12 durch den Mischer 2 transportiert. Die Achse rotiert während des Transports und somit die Werkzeuge 9. Dabei wird der Leim mit den Fasern weiter vermischt. Zwischen die beiden Wände 10 und 11 der Doppelwand wird eine gekühlte Flüssigkeit eingeleitet, um im Inneren des Mischers an seinen Innenwänden eine Kondenswasserschicht entstehen zu lassen.

In der Figur 2 wird eine Aufsicht auf den Mischer parallel zur Achse 12 gezeigt. Aus Gründen der Übersichtlichkeit sind nur zwei Werkzeugen 9 eingezeichnet. Anhand von Figur 2 wird insbesondere eine einreihige, halbkreisförmige Anordnung der Düsen im oberen Bereich verdeutlicht.

In der Figur 3 wird eine Ausführungsform des Verfahrens im Gesamtzusammenhang verdeutlicht.

Als Ausgangsmaterial werden Laub- oder Nadelhölzer in Form von Stämmen, Ästen und/ oder Sägewerks- sowie Industrieresthölzer eingesetzt. Das Holz wird zunächst in Schnitzel mit einer Größe von etwa 20 x 5 mm in einer Zerkleinerungseinrichtung 31 zerkleinert. Diese Schnitzel können aber auch direkt aus dem Forst oder aus Sägewerken kommen. Sie können gesiebt werden, um zu kleine bzw. zu große Teilchen zu trennen. Wenn die Hackschnitzel die richtige Größe haben, können sie gewaschen werden, um anhaftende Fremdkörper, insbesondere Sand und Erde) zu beseitigen. So werden Schneid- und andere Werkzeuge im späteren Herstellungs- und Verarbeitungsverfahren geschont und nicht beschädigt.

Vorteilhaft wird Sägemehl verwertet, welches in einen Silo 32 gegeben wird.

Von der Zerkleinerungseinrichtung 31 sowie vom Silo 32 werden die Holzbestandteile einem trichterförmigen Vordampfbehälter mittels Förderbänder zugeführt.

Die Zuführung erfolgt typischerweise im Verhältnis von etwa 6 : 4 (60 Gew.-% Späne, 40 Gew.-% Sägemehl). Auf diese Weise wird Sägemehl ebenfalls verwertet. Kosten werden so weiter gesenkt. Ressourcen an Rohstoff werden geschont. Der Anteil an Spänen sollte überwiegen, da hieraus Fasern und später Fasermatten entstehen, die mechanisch stabilisieren. Eine Untergrenze für den Sägemehlanteil ist daher nicht einzuhalten.

Im Vordampfbehälter 33 werden die Holzbestandteile gemischt, vorbedampft und dabei 60 bis 70 °C erwärmt. Beispielsweise mittels einer Stopfschnecke werden die Holzbestandteile anschließend einem Kocher 34 zugeführt. Im Kocher 34 werden die Holzbestandteile ca. 2 bis 3 Minuten bei einem Druck von 11 bis 16 bar und einer Temperatur von 140 bis 180 °C gekocht. Druck und Temperatur sind so gewählt, dass eine Aufspaltung in flüssige und feste Holzbestandteile stattfindet.

Die flüssigen Bestandteile werden von den festen abgetrennt und einer Leitung 36 zugeführt, die gasdicht mit dem Kocher 34 verbinden ist.

Die festen Holzbestandteile werden einer Zerfaserungsmaschine 36 (Refiner bzw. Defibrator) zugeführt. Die Zerfaserungsmaschine 36 umfasst typischerweise einen Stator und einen Rotor, die über einen Motor angetrieben werden. Die festen Bestandteile werden hier in Fasern zerlegt.

Die Fasern, die in einer Ausführungsform mit Sägemehl vermischt sind, werden pneumatisch einem Trocknungsrohr 37 zugeführt. Im folgenden wird unabhängig hiervon von Fasern gesprochen. Im Trocknungsrohr 37 werden die Fasern bei 160 bis 220 °C getrocknet. Die Trocknung läuft relativ schnell und kostengünstig ab, da die flüssigen Holzbestandteile bereits entfernt wurden.

Vom Trocknungsrohr aus gelangen die Fasern in Zyklone 38. Hier wird der Dampf abgeschieden. Nach unten werden die Fasern herausgeführt. Die Temperatur der Fasern beträgt dann typischerweise 50°C. Die Fasern werden dann in Beleimungseinrichtungen 39 bei vergleichsweise kühlen Temperaturen mechanisch beleimt. Die anschließend beleimten Fasern weisen eine Temperatur von typischerweise 35 bis 40 °C auf. Die beleimten Fasern gelangen in eine oder mehrere Sichteinrichtungen 40. In einer Ausführungsform umfassen die Sichteinrichtungen 40 Heizeinrichtungen, um die Fasern auf 55 bis 60 °C zu erwärmen. Die Erhöhung der Temperatur ist dann von Vorteil, wenn die Platten bei Temperaturen oberhalb von 150°C verpresst werden sollen. Der Pressschritt kann so beschleunigt werden. Kürzere Presszeiten führen zu größeren Produktionskapazitäten.

Die vorbeleimten Fasern werden einem oder mehreren Abscheideeinrichtungen 41 zugeführt. Von den Abscheideeinrichtungen 41 gelangen die vorbeleimten Fasern zu einer Streustation 42. Die Streustation 42 gibt die vorbeleimten Fasern auf ein Transportband. Das Transportband führt die Fasern zu einer Vorpresse 44. Hier werden die Fasern typischerweise zu 2/3 vorgepresst. Die Vorpresse umfasst ein umlaufende Bänder, zwischen die die Fasern zugeführt und dabei gepresst werden. Anschließend durchlaufen die Fasern eine Formstrasse 45, die über die diverse Einrichtungen verfügt, die sicherstellen, dass die Fasern in der gewünschten Form vorliegen. Die Formstrasse führt in einer Ausführungsform zu einer Bedampfungseinrichtung 46. Hier werden die Fasern von oben und/ oder unten bedampft. Die Fasern können parallel zum Transportband geteilt und so im "Inneren" bedampft werden.

Die Fasern gelangen schließlich zur Hauptpresse 47, die aus zwei umlaufenden gegeneinander gepressten Stahlbändern besteht. Hier findet typischerweise die Pressung oberhalb von 150 °C statt. Erfindungsgemäß wird jedoch bei Temperaturen unterhalb von 60°C verpresst.

Anschließend werden die Platten mittels einer Sägeeinrichtung 48 zersägt und einer Halteeinrichtung 49 zugeführt. In der Halteeinrichtung werden die Platten so gehalten, dass diese sich nicht berühren. Die Platten werden so gekühlt.

Die abgetrennten flüssigen Bestandteile, die der Leitung 35 zugeführt wurden, werden innerhalb des gasdicht abgeschlossenen Systems abgekühlt. Sind diese flüssigen Bestandteile hinreichend abgekühlt worden, so werden diese entweder entsorgt oder der Beleimungseinrichtung 39 zugeführt.

Anschließend werden die Platten beispielsweise zu Paneelen weiter verarbeitet. Die Platten werden hierfür beispielsweise mit Papieren beschichtet, weiter zersägt und mit Kupplungselementen durch Fräsen versehen. Die Paneele können als Belag für Wände oder Fußböden dienen.

Überraschend wurde festgestellt, dass beim Verpressen der Fasern unterhalb von 120°C, insbesondere unterhalb von 90°C keine Spaltung auftritt, die insbesondere im Temperaturbereich zwischen 120°C und 150°C beobachtet wird. Die eingesetzten Harze härten dann nicht aus.

## Patentansprüche

1. Verfahren für die Herstellung eines aus Holzfasern, Holzspänen und/ oder Sägemehl gefertigten Bauelements, insbesondere einer Platte mit den Schritten:
- Aufbringung von Leim auf Holzfasern, Holzspäne und/ oder Sägemehl,
- Verpressen der mit dem Leim versehenen Holzfasern, Holzspäne und/ oder Sägemehl zum Bauelement,
**dadurch gekennzeichnet, dass**
bei Temperaturen unterhalb von 60 °C und bei Drücken von 75 bis 80 kg/cm² verpresst wird.

2. Verfahren nach Anspruch 1, bei dem die Holzfasern, die Holzspäne und/ oder das Sägemehl in feste und flüssige Bestandteile innerhalb eines gasdichten Systems zerlegt werden, die flüssigen Bestandteile von den festen Bestandteilen getrennt werden und bei Temperaturen unterhalb von 90 °C, insbesondere unterhalb von 70 °C aus dem gasdichten System herausgeführt werden.

3. Verfahren nach einem der beiden vorgehenden Ansprüche, bei dem der Leim bei einer Temperatur unterhalb von 100 °C auf die Holzfasern, Holzspäne und/ oder das Sägemehl aufgebracht wird.

4. Verfahren nach dem vorhergehenden Anspruch, **dadurch gekennzeichnet, dass** Schichten, insbesondere in Form von Papier und/ oder Dekorpapier, welche bevorzugt mit Harzen versehen sind, unterhalb und/ oder oberhalb der Platte insbesondere zur Herstellung von Laminatpaneele gebracht werden und in einer Presse bei Temperaturen vorzugsweise oberhalb von 150 °C, besonders bevorzugt oberhalb von 180 °C verpresst werden.

5. Verfahren nach einem der vorhergehenden Ansprüche mit den Schritten:
- Trocknung von Holzfasern, Holzspänen und/ oder Sägemehl in einer Trocknungseinrichtung,
- Aufbringung von Leim auf die getrockneten Holzfasern, Holzspäne
und/ oder Sägemehl außerhalb der Trocknungseinrichtung bei einer
abgekühlten Temperatur,
- Verpressen der mit dem Leim versehenen Holzfasern, Holzspäne
und/ oder Sägemehl zu einem Bauelement.

6. Verfahren nach einem der vorhergehenden Ansprüche, **dadurch gekennzeichnet, dass** Leim auf die Holzfasern, Holzspäne und/oder Sägemehl aufgebracht wird, indem ein Leim-Gas-Gemisch auf die Fasern gesprüht wird.

7. Verfahren nach einem der vorhergehenden Ansprüche, **dadurch gekennzeichnet, dass** Leim in einer solchen Menge aufgetragen wird, dass 45 bis 55 kg Leim pro m³ Bauelement eingesetzt wird.

8. Verfahren nach einem der vorhergehenden Ansprüche, **dadurch gekennzeichnet, dass** die Holzfasern, Holzspäne und/ oder das Sägemehl vor der Aufbringung von Leim auf eine Bandwaage gegeben wird und die Bandwaage und die Leimaufbringung so gesteuert werden, dass das Mengenverhältnis zwischen dem Leim und den Holzfasern, Holzspänen und/ oder dem Sägemehl während der Aufbringung des Leims im wesentlichen konstant ist.

9. Verfahren nach einem der vorhergehenden Ansprüche, **dadurch gekennzeichnet, dass** die mit Leim versehenen Holzfasern, Holzspäne und/ oder Sägemehl miteinander vermischt und/ oder verwirbelt werden und zwar insbesondere in einem Mischer (39) mit gekühlten Wänden.

10. Verfahren nach einem der vorhergehenden Ansprüche, **dadurch gekennzeichnet, dass** die Fasern zu einem Vorhang oder einer Matte geformt werden und der Leim auf den Vorhang oder die Matte aufgebracht oder in den Vorhang oder in die Matte hineingebracht wird.

11. Verfahren nach einem der vorhergehenden Ansprüche, **dadurch gekennzeichnet, dass** der Leim zusammen mit erwärmter Luft auf die Holzfasern, Holzspäne und/ oder das Sägemehl aufgebracht wird und zwar insbesondere bei einer Lufttemperatur von 40 bis 70°C.

12. Verfahren nach einem der vorhergehenden Ansprüche, **dadurch gekennzeichnet, dass** der Leim zusammen mit einem Härter auf die Holzfasern, Holzspäne und/ oder das Sägemehl aufgebracht wird.

13. Verfahren nach einem der vorhergehenden Ansprüche, **dadurch gekennzeichnet, dass** der Leim nach der Aufbringung auf die Holzfasern, Holzspäne und/ oder das Sägemehl zunächst nur auf seine Oberfläche begrenzt aktiviert wird.

14. Verfahren nach einem der vorhergehenden Anspruche, **dadurch gekennzeichnet, dass** die mit Leim versehenen Holzfasern, Holzspäne und/ oder das Sägemehl durch ein Steigrohr geblasen werden.

15. Verfahren nach einem der vorhergehenden Ansprüche, **dadurch gekennzeichnet, dass** Holz in feste Bestandteile und in flüssige Bestandteile zerlegt wird, und flüssige Bestandteile als Leim auf die Holzfasern, Holzspäne und/ oder das Sägemehl aufgebracht werden.

16. Verfahren nach dem vorhergehenden Anspruch, **dadurch gekennzeichnet, dass** die flüssigen Bestandteile vor der Aufbringung abgekühlt werden und zwar insbesondere um wenigstens 30 °C, bevorzugt um wenigstens 60 °C.

17. Verfahren nach einem der vorhergehenden Ansprüche, **dadurch gekennzeichnet, dass** im Leim Lignin und Hemizellulose enthalten sind und zwar insbesondere mit einem Anteil von bis zu 20 Gew.- %.

18. Verfahren nach einem der vorhergehenden Ansprüche, **dadurch gekennzeichnet, dass** KunststofHasem und/ oder Glasfasern zu den Holzfasern, Holzspänen und/ oder dem Sägemehl hinzugegeben werden.

19. Verfahren nach einem der vorhergehenden Ansprüche, **dadurch gekennzeichnet, dass** als Bauelement ein plattenartiges Formteil hergestellt wird.

20. Verfahren nach einem der vorhergehenden Ansprüche, **dadurch gekennzeichnet, dass** die Holzfasern, Holzspäne und/ oder dem Sägemehl unmittelbar vor dem Verpressen mit Dampf beaufschlagt werden.

21. Verfahren insbesondere nach einem der vorhergehenden Ansprüche, **dadurch gekennzeichnet, dass** MDF- und/oder HDF-Platten für Fußbodenpaneele und Formteile zeitgleich hergestellt werden und die hierfür verwendeten Fasern aus der gleichen Einrichtung, insbesondere aus der gleichen Mahleinrichtung stammen.

22. Vorrichtung für die Herstellung eines aus Holzfasern, Holzspänen und/ oder Sägemehl gefertigten Bauteils, insbesondere einer Platte mit einer Trocknungseinrichtung (37), in der die Holzfasern, Holzspäne und/ oder das Sägemehl getrocknet werden, und mit einer Beleimungseinrichtung (39), in der die Holzfasern, Holzspäne und/ oder das Sägemehl mit Leim versehen werden, und mit Mitteln (44, 47), um die mit Leim versehenen Holzfasern, Holzspäne und/ oder das Sägemehl zu einem Bauelement, insbesondere einer Platte zu verpressen, **gekennzeichnet durch**
eine so ausgelegte Druck- und Temperatursteuerungseinrichtung, dass die mit Leim versehenen Holzfasern, Holzspäne und/ oder das Sägemehl bei Temperaturen unterhalb von 60 °C und bei Drücken von 75 bis 80 kg/cm² verpresst werden.

23. Vorrichtung nach dem vorhergehenden Vorrichtungsanspruch mit Transportmitteln (1,7), mit denen die Holzfasern, Holzspäne und/oder das Sägemehl von der Trocknungseinrichtung zu der Beleimungseinrichtung (2, 8) transportiert werden **dadurch gekennzeichnet,**
**dass** eine Presse (47) vorgesehen ist, die gegeneinander gepresste, umlaufende Pressbänder umfasst.

24. Vorrichtung nach dem vorhergehenden Vorrichtungsanspruch mit einer Einrichtung (36), in der Holzschnitzel zu Fasern verarbeitet werden und zwar insbesondere unter Zuführung von Temperatur und/ oder Druck und/ oder mit Hilfe von Malscheiben.

25. Vorrichtung nach einem der vorhergehenden Vorrichtungsansprüche, bei der die Trocknungseinrichtung (37) ein Rohr nebst Mitteln aufweist, mit denen ein gasförmiges Medium erhitzt und durch das Rohr geblasen wird.

26. Vorrichtung nach einem der vorhergehenden Vorrichtungsansprüche, bei der das Transportmittel eine Bandwaage (1) umfasst.

27. Vorrichtung nach einem der vorhergehenden Vorrichtungsansprüche, bei der ein Mischer (2) vorgesehen ist, in dem Leim und Holzfasern, Holzspäne und/ oder Sägemehl miteinander vermischt werden und zwar insbesondere mechanisch mittels Rükwerkzeuge (9), wobei die Rührwerkzeuge vorzugsweise ruderblattartig oder propellerartig angeordnet sind, um hierdurch eine Verwirbelung von Luft im Mischer bewirken zu können.

28. Vorrichtung nach einem der vorhergehenden Vorrichtungsansprüche, bei der ein Mischer (2, 39) nebst Mitteln zur Kühlung seines Gehäuses (10, 11) vorgesehen sind.

29. Vorrichtung nach einem der vorhergehenden Vorrichtungsansprüche, bei der ein Mischer (2, 39) vorgesehen ist, der zumindest teilweise ein doppelwandiges Gehäuse (10, 11) und zwar insbesondere ein doppelwandiges Rohr umfasst.

30. Vorrichtung nach einem der vorhergehenden Vorrichtungsansprüche, bei der Kühlmittel zur Kühlung einer Flüssigkeit vorgesehen sind, sowie Mittel, um mit der gekühlten Flüssigkeit das Gehäuses eines Mischers (2, 39) und/ oder eines Steigrohres zu kühlen.

31. Vorrichtung nach einem der vorhergehenden Vorrichtungsansprüche, mit Mitteln zur Erzeugung einer Kondenswasserschicht an den Innenwänden eines Mischers (2, 39) und/ oder eines Steigrohres.

32. Vorrichtung nach einem der vorhergehenden Vorrichtungsansprüche, mit Mitteln (6), um die Fasern in Form eines Vorhangs oder einer Matte der Beleimungseinrichtung (39) zuzuführen.

33. Vorrichtung nach einem der vorhergehenden Vorrichtungsansprüche, mit Mitteln (6), um die Fasern in Form eines Vorhangs oder einer Matte der Beleimungseinrichtung (39) zuzuführen, wobei diese Mittel Walzen (6) umfassen und wobei ein Transportband oder eine Bandwaage (1) für die Zuführung von Fasern zu den Walzen vorgesehen ist.

34. Vorrichtung nach einem der vorhergehenden Vorrichtungsansprüche, mit Mitteln (6), um die Fasern in Form eines Vorhangs oder einer Matte der Beleimungseinrichtung zuzuführen, wobei diese Mittel Walzen (6) umfassen, die übereinander sowie versetzt angeordnet sind, wobei die Walzen insbesondere so angeordnet sind, dass diese mit einem Transportband oder einer Bandwaage (1) einen spitzen Winkel (α) einschließen.

35. Vorrichtung nach einem der vorhergehenden Vorrichtungsansprüche, mit Düsen (8), über die Leim auf die Fasern oder Späne aufgebracht wird, die insbesondere kegelförmig sind.

36. Vorrichtung nach einem der vorhergehenden Vorrichtungsansprüche, mit Mitteln, mit denen Leim zusammen mit erwärmter Luft auf die Holzfasern, Holzspäne und/ oder das Sägemehl aufgebracht wird.

37. Vorrichtung nach einem der vorhergehenden Vorrichtungsansprüche, mit Mitteln, mit denen Leim zusammen mit einem Härter auf die Holzfasern, Holzspäne und/ oder das Sägemehl aufgebracht wird.

38. Vorrichtung nach einem der vorhergehenden Vorrichtungsansprüche, mit einem im wesentlichen senkrecht verlaufenden Steigrohr, welches sich an die Beleimungseinrichtung (39) anschließt und durch das die beleimten Holzfasern, Holzspäne und/ oder das Sägemehl entgegengesetzt zur Schwerkraft durchgeblasen werden, wobei vorzugsweise Mittel zur Kühlung der Wände des Steigrohres vorgesehen sind.

39. Vorrichtung nach einem der vorhergehenden Vorrichtungsansprüche, mit einem Zyklonen (41), in dem mit Leim versehene Fasern oder Späne abgeschieden werden, und/oder einem Sichtgerät (39), durch das die mit Leim versehenen Fasern oder Späne optisch kontrolliert werden können.

40. Vorrichtung nach einem der vorhergehenden Vorrichtungsansprüche, mit Mitteln, um Fasern in Form eines Vorhangs oder einer Matte vor die Düsen (8) zu bringen, aus denen Leim austritt.

41. Vorrichtung nach einem der vorhergehenden Vorrichtungsansprüche, mit einem Mischer (2) und einer Öffnung, durch die ein aus Fasern bestehender Vorhang in oder vor den Mischer eingeführt wird, wobei die Öffnung der maximalen Breite des Mischergehäuses entspricht und die Mittel zur Erzeugung des Vorhangs bevorzugt so dimensioniert sind, dass die Breite des Vorhangs im wesentlichen der Breite der Öffnung entspricht.

42. Vorrichtung nach einem der vorhergehenden Vorrichtungsansprüche, bei der ein aus Metall bestehendes Steigrohr und/ oder ein aus Metall bestehender Mischer vorgesehen sind.

43. Vorrichtung nach einem der vorhergehenden Vorrichtungsansprüche, bei der Mittel (34) vorgesehen sind, um Holzfasern, Holzspäne und/ oder Sägemehl innerhalb eines gasdichten Systems in feste und flüssige Bestandteile zu zerlegen, und Mittel, um die flüssigen Bestandteile innerhalb des gasdichten Systems von den festen zu trennen und abzukühlen.

44. Vorrichtung nach dem vorhergehenden Vorrichtungsanspruch mit Mitteln, um die flüssigen Bestandteile auf die Holzfasern, Holzspäne und/ oder Sägemehl zumindest teilweise insbesondere im abgekühlten Zustand aufzubringen.

## Claims

1. Method for the manufacturing of a construction element, in particular of a board, made from wood fibers, wood chips and/or sawdust with the steps:
- application of glue to wood fibers, wood chips and/or sawdust,
- pressing of the wood fibers, wood chips and/or sawdust provided with the glue to form a construction element,
**characterized in that**
the pressing is performed at temperatures below 60°C and pressures from 75 to 80 Kg/cm².

2. Method according to claim 1, whereby the wood fibers, the wood chips and/or the sawdust is broken down into solid components and liquid components within a gas proof system, the liquid components are separated from the solid components and are led out of the gas proof system at temperatures of below 90°C, in particular of below 70°C.

3. Method according to any one of the two preceding claims, whereby the glue is applied to the wood fibers, wood chips and/or the sawdust at a temperature of below 100°C.

4. Method according to the preceding claim, **characterized in that** layers, in particular in form of paper and/or décor paper, which preferably are provided with resins, are provided below and/or above the board in particular for the manufacture of laminate panels and are pressed at temperatures of preferably above 150°C, particularly preferred above 180°C.

5. Method according to any one of the preceding claims with the steps:
- drying of wood fibers, wood chips and/or sawdust in a drying device;
- application of glue to dried wood fibers, wood chips and/or sawdust outside of the drying device at a cooled temperature;
- pressing of the wood fibers, wood chips and/or sawdust provided with the glue to form a construction element.

6. Method according to any one of the preceding claims, **characterized in that** glue is applied to the wood fibers, wood chips and/or sawdust, by spraying a glue-gas-mixture to the fibers.

7. Method according to any one of the preceding claims, **characterized in that** the glue is applied in such quantity that 45 to 55 Kg of the glue is used per m³ of construction element.

8. Method according to any one of the preceding claims, **characterized in that** the wood fibers, wood chips and/or the saw dust are put onto a weighing conveyor before the application of glue and the weighing conveyor and the application of the glue are controlled so that the quantity ratio between the glue and the wood fibers, wood chips and/or the sawdust during the application of the glue is substantially constant.

9. Method according to any one of the preceding claims, **characterized in that** the wood fibers, wood chips and/or sawdust provided with glue are mixed together and/or are swirled and in fact in particular in a mixer (39) with cooled walls.

10. Method according to any one of the preceding claims, **characterized in that** the fibers are formed into a curtain or a mat and the glue is applied to the curtain or the mat or introduced into the curtain or into the mat.

11. Method according to any one of the preceding claims, **characterized in that** the glue together with heated air is applied to the wood fibers, wood chips and/or the sawdust and in fact in particular at an air temperature of 40 to 70 °C.

12. Method according to any one of the preceding claims, **characterized in that** the glue is applied to the wood fibers, wood chips and/or the sawdust together with a hardener.

13. Method according to any one of the preceding claims, **characterized in that** after being applied to the wood fibers, wood chips and/or the sawdust, the glue is activated to an extend limited only to its surface.

14. Method according to any one of the preceding claims, **characterized in that** the wood fibers, wood chips and/or the sawdust provided with glue are blown trough a rising tube.

15. Method according to any one of the preceding claims, **characterized in that** wood is broken down into solid components and liquid components, and liquid components are applied to the wood fibers, wood chips and/or the sawdust as glue.

16. Method according to any one of the preceding claims, **characterized in that** the liquid components are cooled down before being applied and in fact in particular by at least 30°C, preferably by at least 60°C.

17. Method according to any one of the preceding claims, **characterized in that**, Lignin and Hemicellulose are contained in the glue and in fact in particular in a proportion of up to 20% by weight.

18. Method according to any one of the preceding claims, **characterized in that** plastic fibers and/or glass fibers are added to the wood fibers, wood chips and/or the sawdust.

19. Method according to any one of the preceding claims, **characterized in that** the construction element is manufactured as a board-like shaped body.

20. Method according to any one of the preceding claims, **characterized in that** just before pressing, steam is applied to the wood fibers, wood chips and/or the sawdust.

21. Method in particular according to any one of the preceding claims, **characterized in that** MDF- and/or HDF-boards for flooring panels and shaped bodies are produced at the same time and the fibers used for this purposes originate from the same device, in particular from the same milling device.

22. Apparatus for the manufacture of a construction element, in particular of a board, prepared from wood fibers, wood chips and/or sawdust, with a drying device (37), in which the wood fibers, wood chips and/or the sawdust are dried, and with a glue-applying device (39), in which the wood fibers, wood chips and/or the sawdust are provided with glue, and with means (44, 47) for pressing the glued fibers or chips to form a construction element, in particular a board,
**characterized in**
a pressure- and temperature controlling device adapted to press the wood fibers, wood chips and/or the sawdust provided with glue at temperatures below 60°C and at pressures from 50 to 80 kg/cm².

23. Apparatus according to the preceding apparatus claim with transport means (1, 7), by which the wood fibers, wood chips and/or the sawdust are transported from the drying device to the glue-applying device (2, 8)
**characterized in that**
a press (47) is provided which comprises circulating pressing belts pressed towards one another.

24. Apparatus according to the preceding apparatus claim with a device (36) in which wood shavings are reduced to fibers and in fact in particular with the aid of heat and pressure and with the aid of milling disks.

25. Apparatus according to any one of the preceding apparatus claims, in which the drying device (37) comprises a tube together with means by which a gaseous medium is heated and blown trough the tube.

26. Apparatus according to any one of the preceding apparatus claims in which the transport means comprise a weighing conveyor (1).

27. Apparatus according to any one of the preceding apparatus claims, in which a mixer (2) is provided, in which glue and wood fibers, wood chips and/or sawdust are mixed together and in fact in particular mechanically by means of stirring tools (9) whereby the stirring tools are preferably arranged like the plates of oars or like propellers in order thereby to be able to cause turbulence of air in the mixer.

28. Apparatus according to any one of the preceding apparatus claims, in which a mixer (2, 39) together with means for cooling its housing (10, 11) is provided.

29. Apparatus to one of the preceding apparatus claims, in which a mixer (2, 39) is provided having at least partially a double-walled housing (10, 11), in fact in particular a double-walled tube.

30. Apparatus according to any one of the preceding apparatus claims, in which cooling means are provided for cooling a fluid, as well as means for cooling with the cooled fluid the housing of a mixer and/or of a rising tube.

31. Apparatus according to any one of the preceding apparatus claims, with means for producing a layer of condensed water on the inside walls of a mixer (2, 39) and/or of a rising tube.

32. Apparatus according to any one of the preceding apparatus claims, with means (6) for feeding the fibers to the glue-applying device (39) in form of a curtain or a mat.

33. Apparatus according to any one of the preceding apparatus claims, with means (6) for feeding the fibers to the glue-applying device (39) in form of a curtain or a mat, whereby these means comprise rollers (6) and whereby a transport band or a weighing conveyer (1) for supplying the fibers to the rollers is provided.

34. Apparatus according to any one of the preceding apparatus claims, with means (6) for feeding the fibers to the glue-applying device in form of a curtain or a mat, whereby these means comprise rollers (6) which are arranged one above another and offset, the rollers being arranged in particular so that they make an acute angle (α) with a conveyor belt or a weighing conveyor (1).

35. Apparatus according to any one of the preceding apparatus claims with nozzles (8) in particular of conical shape, by which the glue is applied to the fibers or chips.

36. Apparatus according to any one of the preceding apparatus claims, with means by which glue together with heated air is applied to the wood fibers, wood chips and/or the sawdust.

37. Apparatus according one of the preceding apparatus claims, with means by which glue together with a hardener is applied to the wood fibers, wood chips and/or the sawdust.

38. Apparatus according to any one of the preceding apparatus claims, with a substantially vertically extending rising tube which follows on the glue-applying device (39) and through which the wood fibers, wood chips and/or the sawdust are blown in a direction against gravity, whereby preferably means are provided for cooling the walls of the rising tubes.

39. Apparatus according to any one of the preceding apparatus claims, with a cyclone (41) in which fibers or chips provided with glue are precipitated out and/or an inspection station, at which the fibers or tubes provided with glue can be optically monitored.

40. Apparatus according to any one of the preceding apparatus claims with means for bringing fibers in the form of a curtain or a mat in front of the nozzles (8) from which glue emerges.

41. Apparatus according to any one of the preceding apparatus claims, with a mixer (2) and an opening through which a curtain made-up of fibers is introduced into or in front of the mixer, the opening corresponding to the maximum width of the mixer housing and the means for producing the curtain preferably being of dimensions such that the width of the curtain corresponds substantially to the width of the opening.

42. Apparatus according to any one of the preceding apparatus claims, in which a rising tube made of metal and/or a mixer made of metal is provided.

43. Apparatus according to any one of the preceding apparatus claims, in which means are provided for breaking down wood fibers, wood chips and/or sawdust inside of a gas proof system into solid and liquid components, and means for cooling and separating the liquid components from the solid components within the gas proof system.

44. Apparatus according to the preceding apparatus claim with means for applying the liquid components to the wood fibers, wood chips and/or the sawdust at least partially in particular in cooled condition.

## Revendications

1. Procédé de fabrication d'un élément de construction préparé à partir de fibres de bois, de copeaux de bois et/ou de sciure de bois, en particulier d'une plaque, comportant les étapes suivantes :
- application de colle sur les fibres de bois, les copeaux de bois et/ou la sciure de bois,
- pressage des fibres de bois, des copeaux de bois et/ou de la sciure de bois pourvus de la colle, pour obtenir un élément de construction,
**caractérisé en ce qu'**on procède au pressage à des températures inférieures à 60°C et sous des pressions de 75 à 80 kg/cm².

2. Procédé selon la revendication 1, dans lequel les fibres de bois, les copeaux de bois et/ou la sciure de bois sont décomposés en des constituants solides et liquides à l'intérieur d'un système étanche aux gaz, les constituants liquides sont séparés des constituants solides, et extraits du système étanche aux gaz à des températures inférieures à 90°C, en particulier inférieures à 70°C.

3. Procédé selon l'une des deux revendications précédentes, dans lequel la colle est appliquée à une température inférieure à 100°C sur les fibres de bois, les copeaux de bois et/ou la sciure de bois.

4. Procédé selon la revendication précédente, **caractérisé en ce que** des couches, en particulier sous forme de papier et/ou de papier décoratif, qui de préférence sont pourvues de résines, sont placées en dessous et/ou au-dessus de la plaque, en particulier pour la fabrication de panneaux stratifiés, et sont pressées dans une presse à des températures de préférence supérieures à 150°C, d'une manière particulièrement préférée supérieures à 180°C.

5. Procédé selon l'une des revendications précédentes, comportant les étapes suivantes :
- séchage de fibres de bois, de copeaux de bois et/ou de sciure de bois dans un dispositif de séchage,
- application de colle sur les fibres de bois, les copeaux de bois et/ou la sciure de bois séchés, à l'extérieur du dispositif de séchage, à une température abaissée,
- pressage des fibres de bois, des copeaux de bois et/ou de la sciure de bois pourvus de la colle, pour obtenir un élément de construction.

6. Procédé selon l'une des revendications précédentes, **caractérisé en ce que** la colle est appliquée sur les fibres de bois, les copeaux de bois et/ou la sciure de bois par pulvérisation d'un mélange colle-gaz sur les fibres.

7. Procédé selon l'une des revendications précédentes, **caractérisé en ce qu'**on applique de la colle en une quantité telle que l'on utilise 45 à 55 kg de colle par m³ d'élément de construction.

8. Procédé selon l'une des revendications précédentes, **caractérisé en ce que** les fibres de bois, les copeaux de bois et/ou la sciure de bois sont, avant application de colle, placés sur une bascule à bandes, et la bascule à bandes et l'application de la colle sont pilotées de telle sorte que le rapport pondéral entre la colle et les fibres de bois, les copeaux de bois et/ou la sciure de bois soit maintenu pour l'essentiel constant pendant l'application de la colle.

9. Procédé selon l'une des revendications précédentes, **caractérisé en ce que** les fibres de bois, les copeaux de bois et/ou la sciure de bois pourvus de colle sont mélangés et/ou brassés les uns avec les autres, et plus précisément en particulier dans un mélangeur (39) à parois refroidies.

10. Procédé selon l'une des revendications précédentes, **caractérisé en ce que** les fibres sont façonnées sous forme d'un rideau ou d'un mat, et la colle est appliquée sur le rideau ou le mat, ou est introduite dans le rideau ou dans le mat.

11. Procédé selon l'une des revendications précédentes, **caractérisé en ce que** la colle est appliquée en même temps que de l'air chauffé sur les fibres de bois, les copeaux de bois et/ou la sciure de bois, et plus précisément en particulier à une température de l'air de 40 à 70°C.

12. Procédé selon l'une des revendications précédentes, **caractérisé en ce que** la colle est appliquée en même temps qu'un durcisseur sur les fibres de bois, les copeaux de bois et/ou la sciure de bois.

13. Procédé selon l'une des revendications précédentes, **caractérisé en ce que** la colle, après application sur les fibres de bois, les copeaux de bois et/ou la sciure de bois est d'abord activée d'une manière limitée, seulement sur sa surface.

14. Procédé selon l'une des revendications précédentes, **caractérisé en ce que** les fibres de bois, les copeaux de bois et/ou la sciure de bois pourvus de colle sont soufflés par une colonne montante.

15. Procédé selon l'une des revendications précédentes, **caractérisé en ce que** le bois est décomposé en des constituants solides et en des constituants liquides, et les constituants liquides sont appliqués sous forme d'une colle sur les fibres de bois, les copeaux de bois et/ou la sciure de bois.

16. Procédé selon la revendication précédente, **caractérisé en ce que** les constituants liquides sont refroidis avant l'application, et plus précisément en particulier d'au moins 30°C, de préférence d'au moins 60°C.

17. Procédé selon l'une des revendications précédentes, **caractérisé en ce que** la colle contient de la lignine et de l'hémicellulose, et plus précisément en particulier selon une proportion allant jusqu'à 20 % en poids.

18. Procédé selon l'une des revendications précédentes, **caractérisé en ce que** des fibres plastiques et/ou des fibres de verre sont ajoutées aux fibres de bois, aux copeaux de bois et/ou à la sciure de bois.

19. Procédé selon l'une des revendications précédentes, **caractérisé en ce qu'**on fabrique en tant qu'élément de construction une pièce façonnée en forme de plaque.

20. Procédé selon l'une des revendications précédentes, **caractérisé en ce que** les fibres de bois, les copeaux de bois et/ou la sciure de bois sont, immédiatement avant pressage, exposés à de la vapeur.

21. Procédé en particulier selon l'une des revendications précédentes, **caractérisé en ce qu'**on fabrique simultanément des plaques MDF et/ou des plaques HDF, pour panneaux de sol et pièces façonnées, les fibres utilisées à cette fin provenant du même dispositif, en particulier du même dispositif de broyage.

22. Dispositif pour la fabrication d'un élément de construction préparé à partir de fibres de bois, de copeaux de bois et/ou de sciure de bois, en particulier d'une plaque, à l'aide d'un dispositif de séchage (37), dans lequel les fibres de bois, les copeaux de bois et/ou la sciure de bois sont séchés, et comportant un dispositif de collage (39), dans lequel les fibres de bois, les copeaux de bois et/ou la sciure de bois sont pourvus de colle, et comportant des moyens (44, 47) pour presser les fibres de bois, les copeaux de bois et/ou la sciure de bois pourvus de colle, pour obtenir un élément de construction, en particulier une plaque,
**caractérisé par** un dispositif de pilotage de la pression et de la température, qui est configuré de telle sorte que les fibres de bois, les panneaux de bois et/ou la sciure de bois pourvus de colle soient pressés à des températures inférieures à 60°C et sous des pressions de 75 à 80 kg/cm².

23. Dispositif selon la revendication de dispositif précédente, comportant des moyens transporteurs (1, 7) à l'aide desquels les fibres de bois, les copeaux de bois et/ou la sciure de bois sont transportés du dispositif de séchage au dispositif de collage (2, 8),
**caractérisé en ce qu'**une presse (47) est prévue, qui comprend des bandes presseuses tournantes, pressées l'une contre l'autre.

24. Dispositif selon la revendication de dispositif précédente, comportant un dispositif (36) dans lequel des copeaux de bois sont transformés en fibres, et plus précisément en particulier par un apport de température et/ou de pression, et/ou à l'aide de disques broyeurs.

25. Dispositif selon l'une des revendications de dispositif précédentes, dans lequel le dispositif de séchage (37) comprend un tube, en plus de moyens à l'aide desquels un milieu gazeux est chauffé et est insufflé par le tube.

26. Dispositif selon l'une des revendications de dispositif précédentes, dans lequel le moyen transporteur est une bascule à bandes (1).

27. Dispositif selon l'une des revendications de dispositif précédentes, dans lequel un mélangeur (2) est prévu, dans lequel de la colle et des fibres de bois, des copeaux de bois et/ou de la sciure de bois sont mélangés les uns aux autres, et plus précisément en particulier par voie mécanique à l'aide d'outils agitateurs (9), les outils agitateurs étant de préférence disposés sous forme de pales d'aviron ou d'hélices, pour ainsi pouvoir réaliser un tourbillonnement de l'air dans le mélangeur.

28. Dispositif selon l'une des revendications de procédé précédentes, dans lequel un mélangeur (2, 39) est prévu, en plus de moyens destinés au refroidissement de son enveloppe (10, 11).

29. Dispositif selon l'une des revendications de procédé précédentes, dans lequel un mélangeur (2, 39) est prévu, qui comprend au moins partiellement une enveloppe à double paroi (10, 11), et plus précisément en particulier un tube à double paroi.

30. Dispositif selon l'une des revendications de dispositif précédentes, dans lequel des réfrigérants sont prévus pour le refroidissement d'un liquide, ainsi que des moyens pour refroidir, à l'aide du liquide refroidi, l'enveloppe d'un mélangeur (2, 39) et/ou d'une colonne montante.

31. Dispositif selon l'une des revendications de dispositif précédentes, comportant des moyens pour la production d'une couche d'eau de condensation sur les parois intérieures d'un mélangeur (2, 39) et/ou d'une colonne montante.

32. Dispositif selon l'une des revendications de dispositif précédentes, comportant des moyens (6) pour amener les fibres, sous forme d'un rideau ou d'un mat, au dispositif de collage (39).

33. Dispositif selon l'une des revendications de dispositif précédentes, comportant des moyens (6) pour amener les fibres, sous forme d'un rideau ou d'un mat, au dispositif de collage (39), ces moyens comprenant des cylindres (6), une bande transporteuse ou une bascule à bandes (1) étant prévue pour amener les fibres aux cylindres.

34. Dispositif selon l'une des revendications de dispositif précédentes, comportant des moyens (6) pour amener les fibres, sous forme d'un rideau ou d'un mat, au dispositif de collage, ces moyens comportant des cylindres (6), qui sont disposés les uns au-dessus des autres ainsi que d'une manière décalée, les cylindres étant en particulier disposés de telle sorte qu'ils fassent un angle aigu (α) avec une bande transporteuse ou une bascule à bandes (1).

35. Dispositif selon l'une des revendications de dispositif précédentes, comportant des buses (8), à l'aide desquelles de la colle est appliquée sur les fibres ou les copeaux, ces buses ayant en particulier une forme conique.

36. Dispositif selon l'une des revendications de dispositif précédentes, comportant des moyens à l'aide desquels de la colle est appliquée en même temps que de l'air chauffé sur les fibres de bois, les copeaux de bois et/ou la sciure de bois.

37. Dispositif selon l'une des revendications de dispositif précédentes, comportant des moyens à l'aide desquels de la colle est appliquée en même temps qu'un durcisseur sur les fibres de bois, les copeaux de bois et/ou la sciure de bois.

38. Dispositif selon l'une des revendications de dispositif précédentes, comportant une colonne montante courant pour l'essentiel verticalement, laquelle se poursuit par le dispositif de collage (39) et à travers laquelle, selon une orientation opposée à la force de gravité, les fibres de bois, les copeaux de bois et/ou la sciure de bois collés sont insufflés, de préférence des moyens étant prévus pour le refroidissement des parois de la colonne montante.

39. Dispositif selon l'une des revendications de dispositif précédentes, comportant un cyclone (41), dans lequel les fibres ou les copeaux pourvus de colle sont séparés, et/ou une visionneuse (39), par laquelle les fibres ou copeaux pourvus de colle peuvent être optiquement contrôlés.

40. Dispositif selon l'une des revendications de dispositif précédentes, comportant des moyens destinés à placer des fibres sous forme d'un rideau ou d'un mat devant les buses (8) dont sort la colle.

41. Dispositif selon l'une des revendications de dispositif précédentes, comportant un mélangeur (2) et une ouverture par laquelle un rideau, constitué de fibres, est introduit dans ou devant le mélangeur, l'ouverture correspondant à la largeur maximale de l'enveloppe du mélangeur, et les moyens destinés à la production du rideau étant de préférence dimensionnés de façon que la largeur du rideau corresponde pour l'essentiel à la largeur de l'ouverture.

42. Dispositif selon l'une des revendications de dispositif précédentes, dans lequel il est prévu une colonne montante constituée d'un métal et/ou un mélangeur constitué d'un métal.

43. Dispositif selon l'une des revendications de dispositif précédentes, dans lequel des moyens (34) sont prévus pour décomposer des fibres de bois, des copeaux de bois et/ou de la sciure de bois, à l'intérieur d'un système étanche aux gaz, en des constituants solides et liquides, ainsi que des moyens pour séparer des constituants solides les constituants liquides à l'intérieur du système étanche aux gaz, et les refroidir.

44. Dispositif selon la revendication de dispositif précédente, comportant des moyens pour appliquer au moins partiellement, en particulier à l'état refroidi, les constituants liquides sur les fibres de bois, les copeaux de bois et/ou la sciure de bois.
